# FASCICULE DE BREVET EUROPEEN

(11) **EP 0 578 305 B1**
(45) Date de publication et mention de la délivrance du brevet: **04.03.1998**
(21) Numéro de dépôt: 93201887.2
(22) Date de dépôt: 29.06.1993
(51) Int. Cl.: D21C 9/16, D21C 9/10

(54) **Procédé pour la délignification d'une pâte à papier chimique**
Verfahren zur Delignifizierung von chemischen Zellstoffen
Process of delignification of a chemical pulp

(30) Priorité: 06.07.1992 BE 9200627
(43) Date de publication de la demande: 12.01.1994
(73) Titulaire: SOLVAY INTEROX (Société Anonyme), B-1050 Bruxelles (BE)
(72) Inventeur: Devenyns, Johan, B-1020 Bruxelles (BE)
(74) Mandataire: Decamps, Alain René François

(56) Documents cités:
- FR-A- 1 014 536
- TAPPI JOURNAL vol. 71, no. 6, Juin 1988, ATLANTA US pages 171 - 174 KUCZYNSKI, K. ET AL. 'DTPMPA: polyamino polyphosphonic acid and its use in paper processes.'
- ABSTRACT BULLETIN OF THE INSTITUTE OF PAPER CHEMISTRY vol. 53, no. 4, Octobre 1982, APPLETON US page 499 YOTSUYA, M. ET AL. 'Bleaching of pulp with peroxide.

## Description

L'invention concerne un procédé de délignification d'une pâte à papier chimique.

Il est connu d'appliquer aux pâtes à papier chimiques écrues obtenues par cuisson de matières cellulosiques en présence de réactifs chimiques une séquence d'étapes de traitement délignifiant et blanchissant impliquant la mise en oeuvre de produits chimiques oxydants. La première étape d'une séquence classique de blanchiment de pâte chimique a pour objectif de parfaire la délignification de la pâte écrue telle qu'elle se présente après l'opération de cuisson. Cette première étape délignifiante est traditionnellement réalisée en traitant la pâte écrue par du chlore en milieu acide ou par une association chlore - dioxyde de chlore, en mélange ou en séquence, de façon à provoquer une réaction avec la lignine résiduelle de la pâte et donner naissance à des chlorolignines qui pourront être extraites de la pâte par solubilisation de ces chlorolignines en milieu alcalin dans une étape de traitement ultérieure.

Pour des raisons diverses, il s'avère utile, dans certaines situations, de pouvoir remplacer cette première étape délignifiante par un traitement qui ne fasse plus appel à un réactif chloré.

On a déjà proposé de traiter une pâte kraft par une première étape à l'oxygène suivie d'une étape à l'acide peracétique à 70 °C en présence d'acide diéthylènetriaminepentaacétique (DTPA) (demande de brevet JP-A-57 021591 au nom de MITSUBISHI GAS CHEMICAL). Dans ce procédé connu, la présence du stabilisant DTPA évite une dégradation importante des chaînes de cellulose. Cependant, l'effet protecteur du stabilisant n'atteint pas encore le niveau suffisant requis pour la production de pâtes de haute qualité.

L'invention vise à remédier aux inconvénients des procédés connus en fournissant un procédé qui réalise une délignification efficace de la pâte chimique écrue qui permette l'obtention de pâtes présentant de hautes qualités intrinsèques dans une large gamme de température.

A cet effet, l'invention concerne un procédé pour l'amélioration de la sélectivité de la délignification d'une pâte à papier chimique au moyen d'un peroxyacide organique selon lequel on traite la pâte écrue provenant de l'opération de cuisson par une solution aqueuse de ce peroxyacide organique en présence d'un stabilisant dudit peroxyacide comprenant au moins un composé sélectionné parmi la classe des acides phosphoniques et leurs sels, le pH de la solution aqueuse de peroxyacide en contact avec la pâte étant acide et de préférence de 3,5 à 6,5.

Selon l'invention, par pâte à papier chimique, on entend désigner les pâtes ayant déjà subi un traitement délignifiant en présence de réactifs chimiques tels que le sulfure de sodium en milieu alcalin (cuisson kraft ou au sulfate), l'anhydride sulfureux ou un sel métallique de l'acide sulfureux en milieu acide (cuisson au sulfite ou au bisulfite). Selon l'invention, on entend également désigner par pâte à papier chimique, les pâtes appelées dans la littérature "pâtes semi-chimiques" telles que celles où la cuisson a été réalisée à l'aide d'un sel de l'acide sulfureux en milieu neutre (cuisson au sulfite neutre encore appelée cuisson NSSC), de même que les pâtes obtenues par des procédés utilisant des solvants, telles que les pâtes ORGANOSOLV, ALCELL ^{(R)}, ORGANOCELL ^{(R)} et ASAM décrites dans Ullmann's Encyclopedia of Industrial Chemistry, 5th Edition, Vol A18, 1991, pages 568 et 569.

L'invention s'adresse particulièrement aux pâtes ayant subi une cuisson kraft . Tous les types de bois utilisés pour la production de pâtes chimiques conviennent pour la mise en oeuvre du procédé de l'invention et, en particulier ceux utilisés pour les pâtes kraft, à savoir les bois résineux comme, par exemple, les diverses espèces de pins et de sapins et les bois feuillus comme, par exemple, le hêtre, le chêne, l'eucalyptus et le charme.

Selon une première variante de l'invention, le peroxyacide organique est habituellement sélectionné parmi l'acide performique et les peroxyacides aliphatiques carboxyliques comportant un seul groupement percarboxylique et une chaîne alkyle saturée linéaire ou ramifiée de moins de 11 atomes de carbone. Les peroxyacides carboxyliques aliphatiques à chaîne alkyle saturée linéaire comportant moins de 6 atomes de carbone sont préférés. Des exemples de tels peroxyacides sont l'acide peracétique, l'acide perpropanoïque, l'acide n-perbutanoïque et l'acide n-perpentanoïque. L'acide peracétique est particulièrement préféré en raison de son efficacité et de la relative simplicité de ses méthodes de préparation.

Dans une variante au procédé selon l'invention, le peroxyacide organique est sélectionné parmi les diperoxyacides carboxyliques comportant une chaîne alkyle linéaire ou ramifiée de moins de 16 atomes de carbone et deux groupements percarboxyliques substitués sur des atomes de carbone situés en position alpha-omega l'un par rapport à l'autre. Des exemples de tels peroxyacides sont l'acide 1,6-diperoxyhexanedioïque, l'acide 1,8-diperoxyoctanedioïque et l'acide 1,10-diperoxydécanedioïque, et l'acide 1,12-diperoxydodécanedioïque.

Dans une autre variante au procédé selon l'invention, le peroxyacide organique est sélectionné parmi les peroxyacides aromatiques comportant au moins un groupement percarboxylique par noyau benzénique. De préférence, on choisira les peroxyacides aromatiques qui ne comportent qu'un seul groupement percarboxylique par noyau benzénique. Un exemple d'un tel acide est l'acide peroxybenzoïque.

Une autre variante au procédé selon l'invention consiste à choisir un peroxyacide organique substitué par un ou plusieurs atomes d'halogène ou par tout autre substituant fonctionnel organique. Par tout autre substituant fonctionnel organique, on entend désigner un groupement fonctionnel tel que le groupement carbonyle (cétone, aldéhyde ou acide carboxylique), le groupement alcool, les groupements contenant de l'azote tels que les groupements nitrile, nitro, amine et amide, les groupements contenant du soufre tels que les groupements sulfo et mercapto.

Le peroxyacide utilisé peut être une solution aqueuse commerciale comprenant au moins 10 % en poids de peroxyacide, à l'équilibre avec au moins 12 % en poids de l'acide organique correspondant et au moins 1,5 % en poids de peroxyde d'hydrogène en présence le plus souvent, d'une petite quantité de catalyseur sous la forme d'au moins 0,3 % en poids d'un acide fort, généralement un acide inorganique. Un exemple de composition commerciale de peroxyacide organique qui convient bien est une solution aqueuse concentrée d'acide peracétique comprenant environ 34 % en poids d'acide peracétique, environ 44 % en poids d'acide acétique, environ 5 % en poids de peroxyde d'hydrogène et environ 1 % en poids d'acide sulfurique. Il est aussi possible de préparer le peroxyacide immédiatement avant son utilisation par réaction dans les conditions appropriées d'acide acétique à 50 à 100 % en poids avec une solution aqueuse concentrée de peroxyde d'hydrogène de 30 à 85 % en poids, en présence d'une petite quantité d'un acide inorganique comme catalyseur.

Le peroxyacide peut indifféremment être mis en oeuvre à l'état d'une solution aqueuse de peroxyacide ou encore sous forme d'un sel d'ammonium, de métal alcalin ou de métal alcalinoterreux de ce peroxyacide.

Le traitement au peroxyacide selon l'invention peut s'effectuer dans une large gamme de températures. En général, on effectuera le traitement au peroxyacide à une température d'au moins 2 °C et, de préférence d'au moins 20 °C. De même, cette température ne dépasse généralement pas 98 °C et, de préférence, pas 95 °C. Le procédé selon l'invention est particulièrement bien adapté à l'utilisation de températures élevées, c'est-à-dire d'au moins 50 °C et, de préférence, d'au moins 75 °C.

Généralement, on effectue le traitement avec le peroxyacide organique à pression atmosphérique. La durée de ce traitement dépend de la température et de l'essence du bois ayant servi à préparer la pâte, ainsi que de l'efficacité de la cuisson qui a précédé. Des durées comprises entre environ 120 minutes et environ 360 minutes conviennent bien.

Le pH de l'étape du traitement avec le peroxyacide se situe dans la gamme des pH acides. En pratique, on préfère fixer le pH à une valeur d'au moins 3,5. Il conviendra aussi le plus souvent de ne pas dépasser une valeur de pH de 6,5.

Le traitement selon l'invention peut se faire dans tout type d'appareillage approprié pour le traitement de pâte à papier au moyen de réactifs acides. La cuve de rétention de la pâte écrue présente dans toutes les installations de blanchiment et jouant le rôle de réservoir tampon entre l'unité de cuisson du bois et l'unité de blanchiment de la pâte convient particulièrement bien pour la réalisation du procédé selon l'invention. La pâte peut ainsi y être traitée pendant son stockage sans nécessiter l'investissement d'un appareil spécifique onéreux.

La consistance de la pâte dans l'étape de traitement par le peroxyacide organique sera généralement choisie d'au moins 5 % de matières sèches et, de préférence, d'au moins 10 % de matières sèches. Le plus souvent, la consistance ne dépassera pas 40 % de matières sèches et, de préférence, pas 30 %.

Dans le procédé selon l'invention, la quantité de peroxyacide organique utilisée est choisie en fonction du taux de lignine résiduelle dans la pâte ainsi que de la durée moyenne du traitement. Généralement, des quantités d'au moins 0,1 % et, de préférence d'au moins 1 % en poids de peroxyacide par rapport à la pâte sèche conviennent bien. Le plus souvent, on utilisera une quantité de peroxyacide ne dépassant pas 10 % en poids par rapport à la pâte sèche et, de préférence, ne dépassant pas 5 % de ce poids.

Selon l'invention, le stabilisant mis en oeuvre appartient à la classe des acides phosphoniques et leurs sels. De préférence, il sera sélectionné parmi l'acide 1-hydroxyéthylidène-1,1-diphosphonique (HEDPA), l'acide éthylènediaminetétra(méthylènephosphonique) (EDTMPA), l'acide diéthylènetriaminepenta(méthylènephosphonique) (DTMPA), l'acide triéthylènetétraminehexa(méthylènephosphonique) (TTHMPA), l'acide pentaéthylènehexamineocta(méthylènephosphonique) (PHOMPA), l'acide cyclohexanediaminetétra(méthylènephosphonique) (CDTMPA) et l'acide nitrilotri(méthylènephosphonique) (NTMPA). Le DTMPA et ses sels ont donné d'excellents résultats.

Les quantités totales de stabilisant à mettre en oeuvre dépendent du type de bois et du processus de cuisson utilisé. En règle générale, il est recommandé de mettre en oeuvre une quantité de stabilisant d'au moins 0,05 % en poids par rapport à la matière sèche et, de préférence, d'au moins 0,2 % en poids. Des quantités de stabilisant ne dépassant pas 3 % en poids par rapport à la matière sèche et, de préférence ne dépassant pas 2 % en poids sont généralement suffisantes.

Le traitement au peroxyacide organique selon l'invention peut aussi être effectué en présence de plusieurs stabilisants comprenant au moins un acide phosphonique ou l'un de ses sels et/ou du silicate de sodium. Il peut aussi s'avérer intéressant d'associer à au moins un acide phosphonique et/ou au silicate de sodium un sel hydrosoluble de magnésium tel que le sulfate de magnésium.

Il peut être intéressant, en variante, de faire précéder le traitement par le peroxyacide organique par au moins un lavage ou une étape de prétraitement décontaminant au moyen d'une solution aqueuse acide. Ce lavage ou cette étape a pour but d'extraire de la pâte les impuretés présentes sous forme d'ions métalliques qui sont nuisibles au bon déroulement des opérations de blanchiment et/ou de délignification. Tous les acides inorganiques ou organiques utilisés en solution aqueuse, seuls ou en mélange conviennent. Les acides forts inorganiques tels que, par exemple, l'acide sulfurique ou l'acide chlorhydrique conviennent bien.

Il est avantageux que le lavage ou le prétraitement décontaminant acide soit en outre réalisé en présence d'un agent complexant des ions métalliques. A cette fin, des mélanges des acides forts inorganiques cités plus haut avec des acides organiques de la classe des acides aminopolycarboxyliques ou aminopolyphosphoniques ou leurs sels de métaux alcalins conviennent particulièrement bien. Des exemples d'acides aminopolycarboxyliques adéquats sont l'acide diéthylènetriaminepentaacétique, l'acide éthylènediaminetétraacétique (EDTA), l'acide cyclohexanediaminetétraacétique (CDTA) et l'acide nitrilotriacétique (NTA). L'acide diéthylènetriaminepentaacétique (DTPA) est préféré. Des exemples d'acides aminopolyphosphoniques sont l'acide diéthylènetriaminepenta(méthylènephosphonique) (DTMPA), l'acide éthylènediaminetétra(méthylènephosphonique) (EDTMPA), l'acide cyclohexanediaminetétra(méthylènephosphonique) (CDTMPA) et l'acide nitrilotri(méthylènephosphonique). Le DTMPA est préféré. Les quantités d'agent complexant à mettre en oeuvre dépendent de l'efficacité de l'agent complexant sélectionné et de la teneur en métaux de la pâte à traiter. En pratique, on met généralement en oeuvre au moins 0,01 % en poids d'agent complexant par rapport à la pâte sèche et, le plus souvent, au moins 0,05 %. De même, on ne dépasse généralement pas 1 % en poids d'agent complexant par rapport à la pâte sèche et, le plus souvent, pas 0,25 %.

Les conditions opératoires du prétraitement décontaminant acide ne sont pas critiques. Elles doivent être déterminées dans chaque cas particulier en fonction du type de pâte à papier et de l'appareillage dans lequel s'effectue le traitement. D'une manière générale, il convient de fixer le choix de l'acide et la quantité mise en oeuvre pour imposer au milieu un pH inférieur à 7, par exemple compris entre environ 1 et environ 6,5. Des pH spécialement avantageux sont ceux compris entre environ 3,0 et environ 6,0. La température et la pression ne sont pas critiques, la température ambiante et la pression atmosphérique convenant généralement bien. La durée du prétraitement peut varier dans de larges proportions selon le type d'équipement utilisé, le choix de l'acide, la température et la pression, par exemple de 15 minutes environ à plusieurs heures.

Il peut aussi être intéressant, dans certaines circonstances particulières dépendant de l'essence du bois utilisé et du type de cuisson mis en oeuvre pour préparer la pâte, d'intercaler entre l'opération de cuisson et le traitement au peroxyacide une ou plusieurs étapes supplémentaires de délignification de la pâte au moyen de réactifs chimiques. Par délignification au moyen de réactifs chimiques, on entend désigner aussi bien des réactifs non oxydants tels qu'un réactif alcalin comme l'hydroxyde ou le carbonate de sodium, de magnésium ou de calcium que des réactifs oxydants en milieu acide tels que le chlore, le dioxyde de chlore, l'ozone, un peroxyacide inorganique tel que l'acide peroxymonosulfurique, le peroxyde d'hydrogène en milieu acide, et des réactifs oxydants en milieu alcalin tels que le peroxyde d'hydrogène en milieu alcalin, l'hypochlorite de sodium ou de calcium, l'oxygène moléculaire ou l'ozone. Il est aussi possible de combiner dans une seule étape de traitement deux ou plusieurs de ces réactifs.

Dans une variante au procédé selon l'invention, on peut, si l'on désire obtenir de hauts niveaux de blancheur, faire suivre le traitement avec un peroxyacide par une séquence d'étapes de blanchiment traditionnelles au moyen de réactifs chimiques impliquant ou non des réactifs chlorés. Des exemples de telles étapes sont les suivantes : étapes à l'oxygène gazeux ou à l'ozone, étapes au peroxyde d'hydrogène alcalin en présence ou non d'oxygène gazeux, étapes au dioxyde de chlore ou à l'hypochlorite de sodium, extractions alcalines à la soude caustique.

Selon une variante préférée au procédé selon l'invention, on fait suivre le traitement au peroxyacide par une étape de blanchiment au peroxyde d'hydrogène en milieu alcalin. Cette étape au peroxyde d'hydrogène en milieu alcalin peut avantageusement s'effectuer en utilisant le peroxyde d'hydrogène qui accompagne généralement le peroxyacide : à l'issue du traitement avec le peroxyacide, on additionne un alcali à la pâte et on procède ensuite au blanchiment au peroxyde d'hydrogène, sans effectuer de lavage intermédiaire entre les étapes au peroxyacide et au peroxyde d'hydrogène alcalin. Si nécessaire, on fera l'appoint d'une quantité supplémentaire de peroxyde d'hydrogène de façon à atteindre la quantité totale requise pour réaliser un blanchiment efficace.

Le procédé conforme à l'invention s'applique à la délignification et au blanchiment de toute espèce de pâte chimique. Il convient bien pour délignifier et blanchir les pâtes kraft et les pâtes au sulfite. Il est particulièrement bien adapté au traitement des pâtes kraft.

Les exemples qui suivent sont donnés dans le but d'illustrer l'invention, sans pour autant en limiter sa portée.

### Exemples 1R et 2R (non conformes à l'invention)

Un échantillon de pâte de feuillus ayant subi une cuisson kraft (blancheur initiale 33,7 °ISO mesurée selon la norme ISO 2470, indice kappa 12,4 mesuré selon la norme SCAN C1-59 et degré de polymérisation 1370 exprimé en nombre d'unités glucosiques et mesuré selon la norme SCAN C15-62) a été délignifiée au moyen d'une séquence en deux étapes comportant une première étape à l'acide peracétique (Paa) et une deuxième étape d'extraction alcaline avec de l'hydroxyde de sodium. La pâte a été lavée à l'eau déminéralisée entre les deux étapes.

L'acide peracétique utilisé était une solution aqueuse à l'équilibre contenant 240 g/l de CH₃CO₃H, 420 g/l de CH₃COOH, 100 g/l de H₂O₂ et 7 g/l de H₂SO₄.

Après délignification, on a effectué sur la pâte traitée les déterminations de blancheur, d'indice kappa et de degré de polymérisation.

Les conditions opératoires ont été les suivantes :

| 1e étape : étape à l'acide peracétique (étape Paa) : | |
|---|---|
| teneur en CH₃CO₃H, g/100g pâte sèche | 1,0 |
| teneur en DTPA 40 % ou en EDTA 100 %, g/100g pâte sèche | 0,5 |
| température, degrés C | 90 |
| durée, min | 240 |
| consistance, % en poids de matière sèche | 10 |

| 2e étape : étape à l'hydroxyde de Na (étape E) : | |
|---|---|
| teneur en NaOH, g/100g pâte sèche | 2,0 |
| température, degrés C | 90 |
| durée, min | 45 |
| consistance, % en poids de matière sèche | 10 |

Les résultats obtenus sont donnés au tableau qui suit :

| Exemple No | Nature du stabilisant | pH étape init. | Paa fin. | Blancheur finale °ISO | Indice kappa final | DP final |
|---|---|---|---|---|---|---|
| 1R | DTPA | 4,35 | 4,20 | 48,0 | 7,73 | 750 |
| 2R | EDTA | 4,35 | 4,30 | 48,9 | 7,46 | 740 |

### Exemple 3 : (conforme à l'invention)

On a reproduit les exemple 1R et 2R, en remplaçant le stabilisant DTPA ou EDTA par 0,5 g du sel heptasodique de l'acide diéthylènetriaminepenta(méthylènephosphonique) (DTMPNa₇) pour 100 g de pâte sèche.

Les résultats obtenus ont été :

| Exemple No | Nature du stabilisant | pH étape init. | Paa fin. | Blancheur finale °ISO | Indice kappa final | DP final |
|---|---|---|---|---|---|---|
| 3 | DTMPNa₇ | 4,35 | 4,40 | 48,2 | 7,63 | 1250 |

Exemple 4 : (conforme à l'invention)

Une pâte de résineux ayant subi une cuisson kraft de blancheur 30,5 °ISO, d'indice kappa 26,7 et de degré de polymérisation de 1510 a été blanchie au moyen d'une séquence totalement exempte de réactifs chlorés en 4 étapes 0 Q P Paa dans les conditions opératoires suivantes :

| 1e étape : étape à l'oxygène ( 0 ) | |
|---|---|
| pression, bar | 5,5 |
| teneur en NaOH, g/100 g pâte sèche | 4,0 |
| teneur en MgSO₄.7H₂O, g/100 g pâte sèche | 0,5 |
| température, degrés C | 120 |
| durée, min | 60 |
| consistance, % en poids de matière sèche | 14 |

| 2e étape : étape avec un acide séquestrant | |
|---|---|
| teneur en DTPA 40 %, g/100 g de pâte sèche | 0,5 |
| H₂SO₄ pour pH initial de | 5,00 |
| température, degrés C | 55 |
| durée, min | 30 |
| consistance, % en poids de matière sèche | 4,0 |

| 3e étape : étape à l'H₂O₂ ( P ) | |
|---|---|
| teneur en H₂O₂, g/100 g de pâte sèche | 2,0 |
| teneur en NaOH, g/100 g de pâte sèche | 1,5 |
| température, degrés C | 90 |
| durée, min | 120 |
| consistance, % en poids de matière sèche | 10 |

| 4e étape : étape à l'acide peracétique ( Paa ) | |
|---|---|
| teneur en Paa, g/100 g de pâte sèche | 3,0 |
| teneur en DTMPNa₇, g/100 g de pâte sèche | 0,5 |
| température, degrés C | 90 |
| durée, min | 240 |
| consistance, % en poids de matière sèche | 10 |

Les résultats obtenus ont été les suivants :

| Exemple No | Nature du stabilisant | pH étape Paa | | Blancheur finale °ISO | Indice kappa final | DP final |
|---|---|---|---|---|---|---|
| | | init. | fin. | | | |
| 4 | DTMPNa₇ | 3,6 | 3,4 | 68,8 | 4,61 | 1070 |

### Exemples 5R, 6R et 7R (non conformes à l'invention) et 8, 9 et 10 (conformes à l'invention)

Un échantillon de pâte kraft de résineux (blancheur initiale 30,5 °ISO mesurée selon la norme ISO 2470, indice kappa 26,7 mesuré selon la norme SCAN C1-59 et degré de polymérisation 1510 exprimé en nombre d'unités glucosiques et mesuré selon la norme SCAN C15-62) a été délignifiée au moyen d'une séquence en deux étapes comportant une première étape à l'acide peracétique (Paa) et une deuxième étape d'extraction alcaline avec de l'hydroxyde de sodium. La pâte a été lavée à l'eau déminéralisée entre les deux étapes.

L'acide peracétique utilisé était une solution aqueuse à l'équilibre contenant 240 g/l de CH₃CO₃H, 420 g/l de CH₃COOH, 100 g/l de H₂O₂ et 7 g/l de H₂SO₄.

Après délignification, on a effectué sur la pâte traitée les déterminations de blancheur, d'indice kappa et de degré de polymérisation.

Les conditions opératoires ont été les suivantes :

| Réactifs : | | | | | |
|---|---|---|---|---|---|
| Exemple No. | Etape 1 | | | | Etape 2 |
| | teneur en CH₃CO₃H g/100g p.s. | teneur en DTMPNa₇ g/100g p.s. | teneur en silicate 36°Bé g/100g p.s. | teneur en MgSO₄.7H₂O g/100g p.s. | teneur en NaOH g/100g p.s. |
| 5R | 3 | 0 | 3 | 0 | 2 |
| 6R | 3 | 0 | 0 | 1 | 2 |
| 7R | 3 | 0 | 3 | 1 | 2 |
| 8 | 3 | 0,5 | 3 | 0 | 2 |
| 9 | 3 | 0,5 | 0 | 1 | 2 |
| 10 | 3 | 0,5 | 3 | 1 | 2 |

où DTMPNa₇ symbolise le sel heptasodique de l'acide diéthylènetriaminepenta(méthylénephosphonique). Dans tous les exemples 5R, 6R et 7R et 8, 9 et 10, on a réalisé les mêmes conditions opératoires qui suivent :

| | Etape 1 | Etape 2 |
|---|---|---|
| - température, °C | 90 | 90 |
| - durée, min | 240 | 45 |
| - consistance, % en poids de matière sèche | 10 | 10 |

Après traitement, on a effectué sur la pâte les déterminations de blancheur, d'indice kappa et de degré de polymérisation.

Les résultats obtenus ont été les suivants :

| Exemple No. | Blancheur finale, °ISO | Indice kappa final | DP final |
|---|---|---|---|
| 5R | 38,1 | 13,8 | 820 |
| 6R | 38,1 | 13,3 | 870 |
| 7R | 37,9 | 13,4 | 630 |
| 8 | 40,7 | 14,4 | 1350 |
| 9 | 40,5 | 14,6 | 1380 |
| 10 | 41,4 | 14,4 | 1360 |

## Revendications

1. Procédé pour l'amélioration de la sélectivité de la délignification d'une pâte à papier chimique au moyen d'un peroxyacide organique selon lequel on traite la pâte écrue provenant de l'opération de cuisson par une solution aqueuse de ce peroxyacide organique en présence d'un stabilisant dudit peroxyacide, caractérisé en ce que le stabilisant comprend au moins un composé sélectionné parmi la classe des acides phosphoniques et leurs sels et que le pH de la solution aqueuse de peroxyacide en contact avec la pâte est acide et de préférence de 3,5 à 6,5.

2. Procédé selon la revendication 1, caractérisé en ce que le peroxyacide organique est de l'acide peracétique.

3. Procédé selon la revendication 1 ou 2, caractérisé en ce que le traitement au peroxyacide organique est effectué à une température comprise entre 50 et 98 °C.

4. Procédé selon l'une quelconque des revendications 1 à 3, caractérisé en ce que l'acide phosphonique est l'acide diéthylènetriaminepenta(méthylènephosphonique).

5. Procédé selon l'une quelconque des revendications 1 à 4, caractérisé en ce que le stabilisant comprend en outre du silicate de sodium.

6. Procédé selon l'une quelconque des revendications 1 à 5, caractérisé en ce que le stabilisant du peroxyacide est une association d'un acide phosphonique ou l'un de ses sels avec un sel hydrosoluble de magnésium.

7. Procédé selon l'une quelconque des revendications 1 à 6, caractérisé en ce que l'on réalise avant le traitement au peroxyacide organique au moins une opération de lavage ou une étape de traitement avec une solution aqueuse acide.

8. Procédé selon l'une quelconque des revendications 1 à 7, caractérisé en ce que l'on intercale entre l'opération de cuisson et le traitement au peroxyacide une ou plusieurs étapes de délignification de la pâte au moyen de réactifs chimiques.

9. Procédé selon l'une quelconque des revendications 1 à 8, caractérisé en ce que l'on fait suivre le traitement au peroxyacide par une étape de blanchiment au peroxyde d'hydrogène en milieu alcalin.

10. Application du procédé selon l'une quelconque des revendications 1 à 9 à la délignification et au blanchiment des pâtes kraft, des pâtes au sulfite et des pâtes obtenues par des procédés de cuisson utilisant des solvants.

## Patentansprüche

1. Verfahren zur Verbesserung der Selektivität der Delignifizierung eines chemisches Zellstoffs mittels einer organischen Peroxysäure, gemäß dem man den ungebleichten Zellstoff, der aus dem Kochvorgang hervorgeht, mit einer wäßrigen Lösung dieser organischen Peroxysäure in Gegenwart eines Stabilisators für besagte Peroxysäure behandelt, dadurch gekennzeichnet, daß der Stabilisator wenigstens eine Verbindung umfaßt, die unter der Klasse der Phosphonsäuren und deren Salzen ausgewählt ist, und daß der pH-Wert der wäßrigen Peroxysäurelösung, die mit dem Zellstoff in Kontakt steht, sauer und vorzugsweise 3,5 bis 6,5 ist.

2. Verfahren gemäß Anspruch 1, dadurch gekennzeichnet, daß die organische Peroxysäure Peressigsäure ist.

3. Verfahren gemäß Anspruch 1 oder 2, dadurch gekennzeichnet, daß die Behandlung mit der organischen Peroxysäure bei einer Temperatur zwischen 50 und 98 °C ausgeführt wird.

4. Verfahren gemäß einem der Ansprüche 1 bis 3, dadurch gekennzeichnet, daß die Phosphonsäure Diethylentriaminpenta(methylenphosphonsäure) ist.

5. Verfahren gemäß einem der Ansprüche 1 bis 4, dadurch gekennzeichnet, daß der Stabilisator außerdem Natriumsilicat umfaßt.

6. Verfahren gemäß einem der Ansprüche 1 bis 5, dadurch gekennzeichnet, daß der Stabilisator für die Peroxysäure eine Vereinigung einer Phosphonsäure oder eines ihrer Salze mit einem wasserlöslichen Magnesiumsalz ist.

7. Verfahren gemäß einem der Ansprüche 1 bis 6, dadurch gekennzeichnet, daß man vor der Behandlung mit der organischen Peroxysäure wenigstens einen Waschvorgang oder einen Behandlungsschritt mit einer sauren wäßrigen Lösung durchführt.

8. Verfahren gemäß einem der Ansprüche 1 bis 7, dadurch gekennzeichnet, daß man zwischen den Kochvorgang und die Behandlung mit der Peroxysäure einen oder mehrere Schritte zur Delignifizierung des Zellstoffs mittels chemischer Reagentien einschiebt.

9. Verfahren gemäß einem der Ansprüche 1 bis 8, dadurch gekennzeichnet, daß man der Behandlung mit der Peroxysäure einen Bleichschritt mit Wasserstoffperoxid in alkalischem Medium folgen läßt.

10. Anwendung des Verfahrens gemäß einem der Ansprüche 1 bis 9 auf die Delignifizierung und auf das Bleichen von Kraft-Zellstoffen, Sulfit-Zellstoffen und Zellstoffen, die durch Kochverfahren unter Verwendung von Lösungsmitteln erhalten wurden.

## Claims

1. Process for improving the selectivity of the delignification of a chemical paper pulp by means of an organic peroxyacid, in which the unbleached pulp originating from the cooking operation is treated with an aqueous solution of this organic peroxyacid in the presence of a stabiliser for the said peroxyacid, characterised in that the stabiliser comprises at least one compound selected from the class of phosphonic acids and their salts and in that the pH of the aqueous solution of the organic peroxyacid in contact with the pulp is acid and preferably from 3,5 to 6,5.

2. Process according to Claim 1, characterised in that the organic peroxyacid is peracetic acid.

3. Process according to Claim 1 or 2, characterised in that the treatment with organic peroxyacid is performed at a temperature of between 50 and 98 °C.

4. Process according to any one of Claims 1 to 3, characterised in that the phosphonic acid is diethylenetriaminepenta(methylenephosphonic) acid.

5. Process according to any one of Claims 1 to 4, characterised in that the stabiliser additionally comprises sodium silicate.

6. Process according to any one of Claims 1 to 5, characterised in that the stabiliser for the peroxyacid is a combination of a phosphonic acid or of one of its salts with a water-soluble magnesium salt.

7. Process according to any one of Claims 1 to 6, characterised in that at least one washing operation or a stage of treatment with an acidic aqueous solution is carried out before the treatment with organic peroxyacid.

8. Process according to any one of Claims 1 to 7, characterised in that one or more stages of delignification of the pulp by means of chemical reactants is (are) inserted between the cooking operation and the treatment with the peroxyacid.

9. Process according to any one of Claims 1 to 8, characterised in that the treatment with the peroxyacid is followed by a stage of bleaching with hydrogen peroxide in alkaline medium.

10. Application of the process according to any one of Claims 1 to 9 to the delignification and bleaching of kraft pulps, of sulphite pulps and of the pulps obtained by cooking processes employing solvents.
